# FASCICULE DE BREVET EUROPEEN

(11) **EP 0 249 525 B1**
(45) Date de publication et mention de la délivrance du brevet: **19.09.1990**
(21) Numéro de dépôt: 87401209.9
(22) Date de dépôt: 29.05.1987
(51) Int. Cl.: F42B 12/06, F42B 10/06

(54) **Empennage pour projectile à énergie cinétique de type flèche**
Stabilisierungsflossen für einen in Pfeilform ausgebildeten Penetrator
Stabilization fins for an arrow-type penetrator

(30) Priorité: 05.06.1986 FR 8608095
(43) Date de publication de la demande: 16.12.1987
(73) Titulaire: ETAT-FRANCAIS représenté par le DELEGUE GENERAL POUR L'ARMEMENT (DPAG), F-75996 Paris Armées (FR)
(72) Inventeur: Sauvestre, Jean-Claude, F-18230 Saint-Doulchard (FR); Ledys, Francis, F-18400 Bourges (FR)

(56) Documents cités:
- EP-A- 0 010 845
- DE-A- 3 119 646
- FR-A- 1 288 365
- FR-A- 1 307 270
- NAVY TECHNICAL DISCLOSURE BULLETIN, vol. 9, no. 2, décembre 1983, pages 93-98, Navy Techn. Cat. No. 0164, Navy Case No. 66779, Washington, US; W.J. WALLACE: "Composite airfoil"

## Description

La présente invention concerne un empennage pour projectile à énergie cinétique de type flèche comprenant un barreau allongé en matériau bourd.

Les projectiles, selon l'état de la technique, sont le plus souvent constitués par des barreaux en matériau lourd tel que par exemple du tungstène, munis d'empennages réalisés en alliage léger ou même en acier.

La recherche des performances (efficacité terminale, précision), a conduit à optimiser les paramé- tres de construction tout en adoptant des solutions facilement réalisables en grande série et de prix de revient acceptable, voire économique.

Il est connu, pour ce type de projectile que la stabilité dépend notamment d'un paramétre appelé marge statique qui doit être la plus grande possible ; la marge statique étant la distance entre le centre de gravité et le foyer aérodynamique du projectile.

Afin d'améliorer la stabilité de ces projectiles dans le but d'accroître leur précision, des efforts particuliers ont été réalisés au niveau des études des empennages. On a cherché, plus particulièrement à utiliser des matériaux de densité inférieure à celle de l'acier et des alliages légers de façon à reporter au maximum vers l'avant du projectile la position du centre de gravité, tout en tenant compte des contraintes liées à l'environnement très sévère d'une chambre d'arme lors du départ du coup. En effet, pour tirer ces projectiles à vitesse initiale très élevée, les pressions développées dans la chambre sont de l'ordre de 4000 bars, les températures avoisinent les 3000_{°}K et les accélérations longitudinales sont de l'ordre de 50 000g.

On connaît aussi, par exemple par les brevets FR 1288365 et FR 1207270, des empennages réalisés en matière plastique pour des projectiles de mortier ou des grenades à fusil, qu'il n'était pas question de soumettre à des contraintes telles que décrites plus haut qui sont spécifiques des projectiles à énergie cinétique du type flèche.

Un premier inconvénient présenté par les empennages en alliage léger d'aluminium est leur mauvaise tenue au cours de la phase de balistique extérieure lorsque la vitesse initiale dépasse 1650 m/s et que la distance parcourue excède 2500 métres.

Les efforts aérodynamiques s'exerçant sur l'empennage provoquent en effet une importante érosion de celui-ci nuisible à la stabilité du projectile à grande distance. Ainsi, il n'est pas possible de tirer à des distances supérieures à 2500 m avec un empennage en alliage léger. Seuls les empennages aciers résistent à cette érosion, mais au détriment de la marge statique et de la tenue mécanique pendant la phase de lancement.

Un deuxième inconvénient, attaché aux empennages réalisés aussi bien en alliage léger qu'en acier, est la perturbation que celui-ci occasionne au barreau comme suite à l'impact du projectile sur une plaque de blindage multicouches. Il a été constaté que lors d'un tel impact, les sollicitations transversales auxquelles est soumis l'empennage se transmettent au barreau et provoquent sa rupture diminuant ainsi l'efficacité de celui-ci et la profondeur de pénétration dans la cible.

Par ailleurs, le brevet DE 3 119646 propose de réduire le poids mort de projectiles de tous types (flèches, moyencalibres, projectiles empennés à charge creuse, missiles) en réalisant certaines parties périphériques de ces derniers en matériaux composités, mais cet enseignement ne s'applique pas à l'empennage de ceux-ci.

Le but de l'invention est de proposer un empennage stabilisateur ayant une masse la plus faible possible et permettant ainsi d'assurer une portée importante au projectile, tout en étant capable de résister à l'érosion sur trajectoire.

C'est un autre but de l'invention que de proposer un empennage qui ne s'oppose pas à la pénétration d'une cible par le projectile et qui permet ainsi un accroissement notable des performances de perforation.

Enfin, l'empennage proposé par l'invention est d'une grande facilité de construction et d'un coût de fabrication peu élevé.

L'invention concerne donc un empennage pour projectile à énergie cinétique de type flèche comprenant un barreau allongé en matériau lourd, caractérisé en ce qu'il est réalisé en un matériau constitué par une matière plastique comprenant 0 % à 60 % en masse de renfort et/ou de charge, et en ce que le matériau ainsi réalisé a une température de fusion supérieure à 520_{°}K et un coefficient de conductivité thermique inférieur à 0,25 WATT/ (mêtre x oK).

Selon une autre caractéristique, la matière plastique est du type plastimère choisi dans le groupe : polyamide 6, polycarbonate, polyéthylène haute densité, polyarylamide, polyimide, polyéthèrimide, polyphénylsulfone, polyamide-imide.

Selon une autre caractéristique, la charge est choisie dans le groupe : poudre de bronze, oxyde de béryllium, billes de verre.

Selon une autre caractéristique, le renfort est choisi dans le groupe : fibres de verre, de carbone, de "kevlar", ou de bore.

Les matériaux énumérés ci-dessus sont connus de l'homme de l'art pour être des matériaux résistant mal à la chaleur. En effet, un échantillon de plasto- mère du type polyamide 6 ou polycarbonate placé dans une enceinte maintenue à 3000_{°} K avec une pression de 4000 bars commence effectivement à se ramolir au bout de quelques dizièmes de secondes. De fait, si ces matériaux ont déjà été utilisés sur des projectiles, ils l'ont été pour des projectiles dont la vitesse à la sortie de l'arme ne dépassait pas quelques centaines de mètres par seconde (grenades à fusils, projectile de mortier).

Toutefois compte tenu de leur facilité de mise en oeuvre et de leur densité relativement faible par rapport aux matériaux utilisés selon l'état de la technique, il était tentant de les utiliser pour réaliser des empennages de projectiles flèches. Des essais ont donc été effectués, avec des craintes quant à la tenue mécanique et thermique au coup de canon, mais en étant conscient du fait qu'en cas de succès, cette invention apporterait de nombreux avantages tant sur le plan technologique qu'économique. Après tir, on a constaté l'excellent comportement des projectiles que ce soit au niveau de la balistique intérieure, de la balistique extérieure ou terminale, remettant en cause les préjugés précédemment établis.

En particulier, on a constaté une amélioration notable des performances de perforation sur cibles multiples, ainsi qu'une quasi absence d'érosion sur trajectoire pour un projectile équipé d'un tel empennage.

Un autre avantage de cette invention tient au fait que la diminution de la masse de l'empennage permet de diminuer les efforts de traction dans le barreau et améliore sa tenue mécanique. D'autre part, à masse de sous-projectile égale, un empennage en matière plastique plus léger permet de reporter l'écart de masse sur la partie utile (barreau) ce qui contribue à améliorer les performances de perforation.

A titre d'illustration, les matières plastiques suivantes ont été utilisées avec succès :
Dans cette série d'exemples les pourcentages ont été exprimés en masse :

### EXEMPLE 1 :

80% de polycarbonate
20% de fibres de verre
densité : 1,35

### EXEMPLE 2 :

50% de polyarylamide
50% de fibres de verre
densité : 1,65

### EXEMPLE 3 :

### Polyamide 6

### 30% de fibres de verre

De manière plus précise, on peut comparer les performances d'un projectile flèche équipé d'un empennage acier avec un projectile flèche de même masse équipé d'un empennage en polyamide 6 renforcé de 30% en masse en fibres de verre (fibres de quelques mm de longueur).

Ces deux projectiles ont été tirés avec la même vitesse initiale sur des cibles multiples, constituées par plusieurs plaques de blindages parallèles. Il a été constaté que le barreau équipé d'un empennage plastique permettait d'obtenir, par rapport au barreau à empennage acier, un gain de performances de près de 25% sur la masse surfacique apparente perforée.

Cette amélioration s'explique par le fait que l'empennage plastique se trouve détruit à l'impact sur la cible; la destruction demandant peu d'énergie, le choc qu'elle occasionne au barreau est faible et ne provoque pas de dislocation de ce dernier. La cohésion du barreau étant conservée, l'énergie surfacique disponible au niveau de sa tête reste importante même avec plusieurs plaques de blindages en parallèle.

De plus, la diminution de la masse de l'empennage permet d'accroître la marge statique de l'ordre de 25%, par déport vers l'avant du centre de gravité du projectile. Il s'ensuit une augmentation de stabilité et donc de portée.

Un barreau équipé d'un empennage plastique du type polyamide 6 renforcé de 30% en masse en fibres de verre a pu être tiré à une distance de 3500 m; alors qu'un barreau de même masse toujours, mais avec un empennage en aluminium, n'a pu dépasser 2500 m.

La mauvaise performance liée à l'empennage aluminium est due à l'érosion sur trajectoire de ce dernier. On a pu constater, pour un empennage plastique chargé de fibres de verre, que le liant plastique s'erode superficiellement pour laisser apparaître la fibre de verre et qu'ensuite l'érosion est stoppée car le verre joue le rôle d'écran thermique. Des résultats analogues seront obtenus avec des empennages réalisés dans des matériaux présentant une température de fusion supérieure à 520_{°} K ainsi qu'un coefficient de conductivité thermique faible (inféririeur à 0,25 Watt/(mètre . _{°}K). Avec de tels matériaux l'échauffement superficiel de l'empennage ne peut provoquer sa fusion. Ainsi, d'autres charges ou renforts (tels de fibre de carbone ou de "Kevlar") permettant d'abaisser le coefficient de conductivité thermique pourront être adoptés. On peut également choisir une matière plastique du type thermodurcissable chargée ou non.

Enfin la facilité de mise en oeuvre de ces matériaux, par exemple par surmoulage de l'empennage sur la partie arrière du barreau contribue à la diminution du prix de revient du projectile en éliminant l'usinage et le montage de l'empennage.

## Revendications

1 - Empennage pour projectile à énergie cinétique du type flèche comprenant un barreau allongé en matériau lourd, caractérisé en ce qu'il est réalisé en un matériau constitué par une matière plastiquu comprenant 0% à 60% en masse de renfort et/ou de charge, et en ce que le matériau ainsi réalisé a une température de fusion supérieure à 520_{°} K et un coefficient de conductivité thermique inférieur à 0,25 W/(m x OK).

2 - Empennage selon la revendication 1, caractérisé en ce que la matière plastique est du type plas- tomère choisie dans le groupe : polyamide 6, polycarbonate, polyéthylène haute densité, polyarylamide, polyimide, polyéthèrimide, polyphénylsulfone, polyamide-imide.

3 - Empennage selon l'une des revendications 1 ou 2, caractérisé en ce que la charge est choisie dans le groupe : poudre de bronze, oxyde de beryllium, billes de verre.

4 - Empennage selon l'une des revendications 1 à 3, caractérisé en ce que le renfort est choisi dans le groupe : fibres de verre, de carbone, de kevlar ou de bore.

5 - Empennage selon l'une des revendications 1 à 4, caractérisé en ce qu'il est constitué par du polyamide 6 chargé de 30% en masse de fibres de verre. 6 - Empennage selon l'une des revendications 1 à 4, caractérisé en ce qu'il est constitué par du polyarylamide chargé de 50% en masse de fibres de verre.

## Claims

1. A fin assembly for a kinetic energy projectile of the AP-FS-DS type, including an elongated penetrator made of a heavy material, characterized in that it is made of a material consisting of a plastic compound which includes 0% to 60% by weight of strengthening material and/or charge, and in that the so-constituted material has a melting temperature greater than 520_{°}K and a thermal conductivity coefficient smaller than 0.25 W ( m x °K).

2. A fin assembly according to claim 1, characterized in that the plastic compound is of the plastomer type, selected from the following group: polyamide 6, polycarbonate, high-density polyethylene, polyarylamide, polyimide, polyetherimide, polyphenyl- sulfone, polyamideimide.

3. A fin assembly according to claim 1 or 2, characterized in that the charge is selected from the following group : bronze powder, beryllium oxide, glass balls.

4. A fin assembly according to claims 1 through 3, characterized in that the strengthening material is selected from the following group: glass, carbon, kevlar or boron fibers.

5. A fin assembly according to claims 1 through 4, characterized in that it is made of polyamide 6 loaded with 30% by weight of glass fibers.

6. A fin assembly according to claims 1 through 4, characterized in that it is made of polyarylamide loaded with 50% by weight of glass fibers.

## Patentansprüche

1. Leitwerk für pfeilartiges Wuchtgeschoß bestehend aus einem gestreckten Stab aus schwerem Werkstoff, dadurch gekennzeichnet, daß es aus einem Werkstoff bestehend aus einem Kunststoff gefertigt ist, der einen Anteil von 0% bis 60% an Verstärkungs- und/oder Füllmasse enthält, und daß der somit zusammengesetzte Kunststoff eine Schmelztemperatur über 250 K und eine Wärmeleitzahl geringer als 0,25 W/m Kaufweist.

2. Leitwerk nach Anspruch 1, dadurch gekennzeichnet, daß der Kunststoff aus einem Plastimer besteht, der in der Gruppe Polyamid 6, Polycarbonat, HD-Polyäthylen, Polyarylamid, Polyimid, Polyätherimid, Polyphenilsulfon, Polyamidimid gewählt wird.

3. Leitwerk nach Anspruch 1 oder 2, dadurch gekennzeichnet, daß als Füllstoff Bronzepulver, Berylliumoxyd oder Glaskugeln verwendet wird.

4. Leitwerk nach einem beliebigen Anspruch 1 bis 3, dadurch gekennzeichnet, daß der Verstärkungsstoff in der Gruppe Glas-, Kohlenstoff-, Kevlar-oder Borfasern gewählt wird.

5. Leitwerk nach einem beliebigen Anspruch 1 bis 4, dadurch gekennzeichnet, daß es aus mit einem Gewichtsanteil von 30% Glasfasern verstärktem Polyamid 6 besteht.

6. Leitwerk nach einem beliebigen Anspruch 1 bis 4, dadurch gekennzeichnet, daß es aus mit einem Gewichtsanteil von 50% Glasfasern verstärktem Polyarylamid besteht.
